# EUROPÄISCHE PATENTSCHRIFT

(11) **EP 1 067 169 B1**
(45) Veröffentlichungstag und Bekanntmachung des Hinweises auf die Patenterteilung: **23.08.2006**
(21) Anmeldenummer: 00113202.6
(22) Anmeldetag: 21.06.2000
(51) Int. Cl.: C10M 173/00, C10M 151/02

(54) **Verwendung von Polymeren als Anti-Nebel-Additiv in wasserbasierenden Kühlschmierstoffen**
Use of polymers as anti-misting additive in waterbased coolant lubricants
Utilisation de polymères comme additifs anti-embruns dans les lubrifiants aqueux de refroidissement

(30) Priorität: 06.07.1999 DE 19931219
(43) Veröffentlichungstag der Anmeldung: 10.01.2001
(73) Patentinhaber: Clariant Produkte (Deutschland) GmbH, 65929 Frankfurt am Main (DE)
(72) Erfinder: Kupfer, Rainer, Dr., 65795 Hattersheim (DE); Heier, Karl Heinz, Dr., 60598 Frankfurt/Main (DE)

(56) Entgegenhaltungen:
- EP-A- 0 483 638
- EP-A- 0 629 649
- US-A- 4 309 523
- US-A- 4 536 539
- US-A- 5 693 698

## Beschreibung

Die vorliegende Erfindung betrifft die Verwendung von Polymeren, welche Struktureinheiten von N-Vinylacylverbindungen und von Acrylamidosulfonsäuren enthalten, zur Unterdrückung der Nebelbildung von wasserbasierenden Kühlschmierstoffen.

Bei der Metallbearbeitung werden zur Verminderung der Abnutzung von Werkzeugen im allgemeinen Kühlschmiermittel eingesetzt. Diese können bei den beispielsweise beim Schneiden oder Schleifen von Metallen auftretenden hohen Geschwindigkeiten von Werkzeug oder Werkstück in die Umgebung verwirbelt werden, wodurch eine unerwünschte Nebelbildung eintritt. Der Stand der Technik kennt verschiedene Ansätze, diese Nebelbildung zu vermindern (antimisting).

EP-A-0 811 677 offenbart wasserbasierende Metallbearbeitungsflüssigkeiten, die antimisting-wirksame Copolymere enthalten. Diese Copolymere bestehen einerseits aus Struktureinheiten, die entweder von Acrylamidosulfonsäuren oder von sulfoniertem Styrol abgeleitet sind, andererseits aus Struktureinheiten aus Acrylamiden oder Acrylestern.

EP-B-0 642 571 offenbart die Verwendung von Polymeren mit einem Molekulargewicht über 1.000.000 Einheiten als antimisting-Additiv, wobei die Polymeren aus der Gruppe der Polyalkylenoxide, Polyacrylamide, Polymethacrylamide oder Acrylamid/Methacrylamid/ungesättigte Carbonsäure-Copolymere ausgewählt sind.

GB-A-22 52 103 offenbart Polymere als antimisting-Additiv, die aus Struktureinheiten aufgebaut sind, welche sich von wasserlöslichen Acrylamiden, Acrylsäure und wasserunlöslichen Acrylamiden ableiten.

US-4 309 523 offenbart ein wasserlösliches Copolymerisat, das in statistischer Verteilung zu 5 bis 95 Gew.-% aus Resten der Formel und 5 bis 95 Gew.-% aus Resten der Formel II 0 bis 80 Gew.% aus Resten der Formel III besteht, wobei
R¹ und R² gleich oder verschieden sind und Wasserstoff, Methyl oder Ethyl und X⁽⁺⁾ ein Kation bedeutet.

US-4 536 539 offenbart ein Mittel zur Viskositätsveränderung, enthaltend einen Polymerkomplex in einer wässrigen Lösung, gekennzeichnet durch eine Mischung aus:
(a) einem Copolymer aus einem ersten wasserlöslichen Polymergerüst und einem anionischen Comonomer, das 1 bis 50 % der ionischen Komponente enthält, und
(b) einem Copolymer aus einem zweiten wasserlöslichen Polymergerüst und einem kationischen Comonomer, das 1 bis 50 % der ionischen Komponente enthält, wobei das Verhältnis von anionischer zu kationischer Komponente im Bereich von 45 : 1 bis 1.: 45 liegt.

EP-A-0 483 638 offenbart ein wasserlösliches Mischpolymerisat, das zu 5 bis 90 Gew.-% aus Gruppen der Formel worin R¹ Wasserstoff oder Methyl, R² C₂-C₁₀-Alkylen, und Me Ammonium oder ein Alkalimetall bedeutet, zu 5-90 Gew.-% aus Gruppen der Formel

-CH=CH-CH₂-N⁺R³R⁴-CH₂-CH=CH-X⁻ II

worin X ein Halogen, R³ und R⁴ unabhängig voneinander C₁-C₆-Alkyl, bedeuten, zu 0-60 Gew.-% aus Gruppen der Formel in der R⁵ und R⁶ zusammen eine Propylengruppe, die unter Einschluss des Restes einen Pyrrolidonrest bildet, bedeutet, und zu 0-30 Gew.-% aus Gruppen der Formel

-CHR⁷-CHR⁸- IV

worin R⁷ Wasserstoff oder Methyl und R⁸ CONH₂, CON(CH₃)₂, Cyano, SO₃H, SO₃Me, C₆H₄SO₃H, C₆H₄SO₃Me, CH₂SO₃H, CH₂SO₃Me, COOH, COOMe oder Carboxy-C₁-C₁₅-alkyl bedeutet, wobei Me ein Ammonium- oder ein AlkalimetallKation bedeutet und die Reihenfolge der Komponenten I bis IV beliebig sein kann, besteht.

EP-A-0 629 649 offenbart die Verwendung von wassermischbaren Copolymeren als thermische Rheologiemodifizierer, d.h. thermoviskose Polymedösungen mit LCST Eigenschaften. Die Copolymere bestehen aus AMPS und/oder Vinylamiden und/oder Acrylsäure/Acrylamiden, die jedoch mit Polyoxyethylenen gepfropft werden. Ihre Verwendung als Absetzverhinderer, Bohrflüssigkeit und Mobilitätskontroll-Reagent ist beschrieben.

Additive zur Verminderung der Nebelbildung in der Metallbearbeitung stellen schon aus Gründen des Gesundheitsschutzes, der mit solchen Arbeiten betrauten Personen, ein wichtiges Hilfsmittel dar. Solche Additive sind daher Gegenstand intensiver Forschungs- und Entwicklungsarbeiten. Der vorliegenden Erfindung liegt die Aufgabe zugrunde, Additive mit verbesserten Eigenschaften bereitzustellen.

Überraschenderweise wurde gefunden, daß Polymere auf Basis von N-Vinylacylverbindungen und Acrylamidosulfonsäuren sehr wirksame Nebelverhinderer sind.

Gegenstand der Erfindung ist die Verwendung von Copolymeren, welche Struktureinheiten enthalten, die sich aus den Verbindungen der Formeln 1 oder 1 b und 2 ableiten worin
- R¹ und R²: H, C₁-C₄-Alkyl oder unter Einschluß der N-CO-Gruppe einen Ring von 5, 6, 7 oder 8 Ringatomen bilden, der neben der N-CO-Gruppe weitere Heteroatome umfassen kann,
- R³: H oder C₁-C₄-Alkyl,
- R⁴: einen verzweigten oder unverzweigten C₁-C₆-Alkylenrest und
- Y: ein Alkalimetall oder Ammonium bedeuten,
in Mengen von 0,01 bis 2 Gew.-% zur Verhinderung der Nebelbildung in wasserbasierenden Kühlschmierstoffen.

Das so definierte Copolymer wird im Folgenden auch als antimisting-Additiv bezeichnet. Der Begriff "abgeleitet aus" bedeutet hier, daß die angegebenen olefinisch ungesättigten Verbindungen unter Verlust wenigstens einer C-C-Doppelbindung abreagieren und das Copolymer somit entsprechende Struktureinheiten enthält.

In Formel (1) bedeuten R¹ und R² H oder C₁-C₄-Alkyl. Weiterhin können R¹ und R² unter Einschluß der -N-CO-Gruppe einen Ring mit 5, 6, 7 oder 8 Ringatomen bilden. Bevorzugt sind Ringe mit 5, 6 oder 7 Ringatomen. R¹ und R² können Heteroatome umfassen. In einer bevorzugten Ausführungsform umfassen sie nur Kohlenstoffatome. In einer besonders bevorzugten Ausführungsform steht Formel 1 für eine Struktureinheit der Formel 1a.

In einer weiteren besonders bevorzugten Ausführungsform steht Formel 1 für N-Vinylcaprolactam. In einer weiteren besonders bevorzugten Ausführungsform handelt es sich um eine Struktureinheit der Formel 1b.

R³ steht vorzugsweise für Wasserstoff. R⁴ steht in einer bevorzugten Ausführungsform für einen Alkylenrest der Formel 3.

Die Struktureinheit der Formel 2 wird vorzugsweise durch die Copolymerisation von Acrylamidopropenylsulfonsäure (AMPS) dargestellt.

Bevorzugte Molekulargewichte (Zahlenmittel) der Copolymeren liegen zwischen 100.000 und 2.000.000, insbesondere 250.000 bis 1.000.000 Einheiten.

Als Indikator für das Molekulargewicht dienen die relative Viskosität bzw. der k-Wert. Zur Bestimmung des k-Werts wird das Copolymer in einer bestimmten Konzentration (meist 0,5 %) gelöst und mittels Ubbelohde-Kapillar-Viskosimeter die Ausflußzeit bei 25°C ermittelt. Dieser Wert ergibt die absolute Viskosität der Lösung (η_{c}). Die absolute Viskosität des Lösemittels ist ηₒ. Das Verhältnis beider absoluten Viskositäten ergibt die relative Viskosität $z = \frac{{η}_{c}}{{η}_{o}}$

Aus der relativen Viskosität und der Funktion der Konzentration kann der k-Wert mittels folgender Gleichung ermittelt werden: $Lg z = ( \frac{75 ⋅ {k}^{2}}{1 + 1.5 k c} + k ) c$

Die molaren Mengen der Struktureinheiten der Formeln 1 und 2 ergänzen sich in einer bevorzugten Ausführungsform zu 100 Gew.-%.

Das Copolymer enthält in einer weiteren bevorzugten Ausführungsform von 2 bis 50 Gew.-% der von Formel 1 abgeleiteten Struktureinheiten. Weiterhin enthält das Copolymer vorzugsweise 50 bis 98 Gew.-% Struktureinheiten der Formel 2, insbesondere von 20 bis 35 Gew.-% Struktureinheiten der Formel 1 und 65 bis 80 Gew.-% der Struktureinheiten der Formel 2.

Das Copolymer kann jedoch in einer weiteren bevorzugten Ausführungsform weitere Comonomere enthalten. In einer solchen weiteren bevorzugten Ausführungsform enthält das Copolymer Struktureinheiten, die von Verbindungen der Formel 4 abgeleitet sind,

R⁵ und R⁶ bedeuten unabhängig voneinander H oder C₁-C₄-Alkyl. Der Anteil von Struktureinheiten der Formel (4) am Copolymeren liegt bei bis zu 15 Gew.-%, vorzugsweise bei 5 bis 15 Gew.-%.

In einer weiteren bevorzugten Ausführungsform enthält das Polymer bis zu 60 Gew.-% Struktureinheiten, die aus Verbindungen der Formel 5 abgeleitet sind worin
R⁷ und R⁸ unabhängig voneinander einen endständig ungesättigten Alkenylrest mit 3 bis 5 C-Atomen,
R⁹ und R¹⁰ unabhängig voneinander C₁-C₄-Alkyl und
X ein Anion bedeuten.
R⁷ und R⁸ bedeuten vorzugsweise beide einen Allylrest.

In einer weiteren bevorzugten Ausführungsform enthält das Copolymer 5 - 20 Gew.-% Struktureinheiten, die sich von der Acrylsäure ableiten.

Mögliche Anionen X sind solche, die die Polymerisation nicht störend beeinflussen. Beispiele von Anionen sind Halogenide, Sulfate, Nitrate, Carbonate, Phosphate.

Die erfindungsgemäßverwendeten Copolymere sind durch Copolymerisation von Verbindungen der Formeln (1) und (2) und gegebenenfalls (4) und/oder (5) herstellbar. Das Verfahren zur Herstellung der Copolymeren ist im Stand der Technik beschrieben und wird im Folgenden dargelegt.

Die Copolymere können nach den Verfahren der Lösungspolymerisation, Substanzpolymerisation, Emulsionspolymerisation, inversen Emulsionspolymerisation, Fällungspolymerisation oder Gelpolymerisation hergestellt werden. Vorzugsweise wird die Polymerisation als Lösungspolymerisation in Wasser oder als Fällungspolymerisation ausgeführt.

Bei der Durchführung der Copolymerisation in einem mit Wasser mischbaren organischen Lösungsmittel arbeitet man im Allgemeinen unter den Bedingungen der Fällungspolymerisation. Hierbei fällt das Polymerisat direkt in fester Form an und kann durch Abdestillieren des Lösungsmittels oder Absaugen und Trocknen isoliert werden.

Als wassermischbare organische Lösungsmittel, die zur Durchführung dieses Herstellungsverfahrens geeignet sind, kommen insbesondere wasserlösliche Alkanole, nämlich solche mit 1 bis 4 C-Atomen wie Methanol, Ethanol, Propanol, Isopropanol, n-, sec- und iso-Butanol, vorzugweise aber tert.-Butanol, in Betracht.

Der Wassergehalt der hierbei als Lösungsmittel eingesetzten niederen Alkanole sollte 6 Gew.-% nicht überschreiten, da sonst Klumpenbildung bei der Polymerisation auftreten kann. Vorzugweise wird bei einem Wassergehalt von 0 bis 3 Gew.-% gearbeitet.

Die Menge des einzusetzenden Lösungsmittels richtet sich bis zu einem gewissen Grad nach der Art der eingesetzten Comonomeren. In der Regel werden pro 100 g Gesamtmonomere 200 bis 1.000 g des Lösungsmittels eingesetzt.

Bei der Durchführung der Polymerisation in umgekehrter Emulsion wird die wäßrige Monomerenlösung in bekannter Weise in einem mit Wasser nicht mischbaren organischen Lösungsmittel wie Cyclohexan, Toluol, Xylol, Heptan oder hochsiedenden Benzinfraktionen unter Zusatz von 0,5 bis 8 Gew.-%, vorzugweise 1 bis 4 Gew.-%, bekannter Emulgatoren vom W/O-Typ emulgiert und mit üblichen radikalbildenden Initiatoren polymerisiert.

Das Prinzip der inversen Emulsionspolymerisation ist aus US-3,284,393 bekannt. Bei diesem Verfahren werden wasserlösliche Monomere oder Mischungen davon in der Wärme zu hochmolekularen Copolymerisaten polymerisiert, indem man zunächst die Monomere oder wäßrige Lösungen davon, unter Zusatz von Wasser-in-Öl-Emulgatoren in einem mit Wasser nicht mischbaren, die zusammenhängende Phase bildenden organischen Lösungsmittel emulgiert und diese Emulsion in Gegenwart von radikalischen Initiatoren erwärmt. Die einzusetzenden Comonomere können als solche in dem mit Wasser nicht mischbaren organischen Lösungsmittel emulgiert werden, oder sie können in Form einer wäßrigen Lösung, die zwischen 100 und 5 Gew.-% Comonomere und 0 bis 95 Gew.-% Wasser enthält, eingesetzt werden, wobei die Zusammensetzung der wäßrigen Lösung eine Frage der Löslichkeit der Comonomere in Wasser und der vorgesehenen Polymerisationstemperatur ist. Das Verhältnis zwischen Wasser und der Monomerenphase ist in weiten Grenzen variabel und liegt in der Regel bei 70:30 bis 30:70.

Um die Monomeren in dem mit Wasser nicht mischbaren organischen Lösungsmittel zu einer Wasser-in-Öl-Emulsion zu emulgieren, werden den Gemischen 0,1 bis 10 Gew.-%, bezogen auf die Ölphase, eines Wasser-in-Öl-Emulgators zugesetzt. Vorzugsweise werden solche Emulgatoren verwendet, die einen relativ niedrigen HLB-Wert aufweisen. Der HLB-Wert ist ein Maß der Hydrophobie und Hydrophilie von Tensiden und Emulgatoren (Griffin, J. Soc. Cosmetic Chemists 1, (1950), 311). Substanzen mit niedrigem HLB-Wert, etwa unter 10, sind im Allgemeinen gute Wasser-in-Öl-Emulgatoren.

Als Ölphase kann im Prinzip jede inerte wasserunlösliche Flüssigkeit, d.h. jedes hydrophobe organische Lösungsmittel, eingesetzt werden. Im Allgemeinen verwendet man hier Kohlenwasserstoffe, deren Siedepunkt im Bereich von 120 bis 350°C liegt. Diese Kohlenwasserstoffe können gesättigte, lineare oder verzweigte Paraffin-Kohlenwasserstoffe sein, wie sie in Erdölfraktionen vorwiegend vorliegen, wobei diese auch die üblichen Anteile von Naphthenkohlenwasserstoffen enthalten können. Es können aber auch aromatische Kohlenwasserstoffe wie beispielsweise Toluol oder Xylol sowie die Gemische der oben genannten Kohlenwasserstoffe als Ölphase eingesetzt werden. Vorzugsweise verwendet man ein Gemisch aus gesättigten Normal- und Iso-Paraffinkohlenwasserstoffen, das bis zu 20 Gew.-% Naphthene enthält. Eine detaillierte Beschreibung des Verfahrens findet sich beispielsweise in DE-A-1 089 173 und in US-3,284,393 und 3,624,019.

Copolymerisate mit Molekulargewichten von über 1.000.000 werden erhalten, wenn man die Polymerisation in wäßriger Lösung nach dem Verfahren der sogenannten Gelpolymerisation durchführt. Dabei werden 15 - 60 gew.-%ige Lösungen der Comonomere mit bekannten geeigneten Katalysatoren ohne mechanische Durchmischung unter Ausnutzung des Trommsdorff-Norrish-Effekts (Bios Final Rep. 363,22; Macromol. Chem. 1, 169/1947) polymerisiert.

Die auf diesem Wege hergestellten, in Form wäßriger Gallerten vorliegenden Copolymerisate können nach mechanischer Zerkleinerung mit geeigneten Apparaten direkt in Wasser gelöst werden und zum Einsatz gelangen. Sie können aber auch nach Entfernung des Wassers durch bekannte Trocknungsprozesse in fester Form erhalten und erst bei ihrer Verwendung wieder in Wasser aufgelöst werden.

Die Polymerisationsreaktionen werden im Temperaturbereich zwischen -60 und 200°C, bevorzugt zwischen 10 und 120°C, durchgeführt, wobei sowohl unter Normaldruck als auch unter erhöhtem Druck gearbeitet werden kann. In der Regel wird die Polymerisation in einer Schutzgasatmosphäre, vorzugsweise unter Stickstoff ausgeführt.

Zur Auslösung der Polymerisation können energiereiche elektromagnetische oder korpuskulare Strahlen oder die üblichen chemischen Polymerisationsinitiatoren herangezogen werden, z. B. organische Peroxide wie Benzoylperoxid, tert. Butylhydroperoxid, Methylethylketonperoxid, Cumolhydroperoxid, Azoverbindungen wie Azodiisobutyronitril oder 2'-Azo-bis-(2-amidinopropan)-dihydrochlorid sowie anorganische Peroxiverbindungen wie (NH₄)₂S₂O₈ oder K₂S₂O₈ oder H₂O₂ ggf. in Kombination mit Reduktionsmitteln wie Natriumhydrogensulfit und Eisen-II-Sulfat oder Redoxsysteme, welche als reduzierende Komponente eine aliphatische oder aromatische Sulfinsäure wie Benzolsulfinsäure und Toluolsulfinsäure oder Derivate dieser Säuren, wie z. B. Mannichaddukte aus Sulfinsäure, Aldehyden und AminoVerbindungen, wie sich in DE-C-13 01 566 beschrieben sind, enthalten. Pro 100 g Gesamtmonomere werden in der Regel 0,03 bis 2 g des Polymerisationsinitiators eingesetzt.

Den Polymerisationsansätzen werden gegebenenfalls kleine Mengen von sogenannten Moderatoren zugesetzt, die den Verlauf der Reaktion dadurch harmonisieren, daß sie das Reaktionsgeschwindigkeits-Zeitdiagramm abflachen. Sie führen damit zu einer Verbesserung der Reproduzierbarkeit der Reaktion und ermöglichen damit, einheitliche Produkte mit enger Molmassenverteilung und hoher Kettenlänge herzustellen. Beispiele für geeignete Moderatoren dieses Typs sind Nitrilo-tris-propionylamid oder Monoalkylamine, Dialkylamine oder Trialkylamine, wie z. B. Dibutylamin. Auch bei der Herstellung der erfindungsgemäßen Copolymerisate können solche Moderatoren mit Vorteil verwendet werden. Weiterhin können den Polymerisationsansätzen so genannte Regulatoren zugesetzt werden, die das Molekulargewicht der hergestellten Polymerisate durch einen gezielten Kettenabbruch einstellen. Brauchbare bekannte Regulatoren sind z. B. Alkohole wie Methanol, Ethanol, Propanol, Isopropanol, n-Butanol und Amylalkohole, Alkylmercaptane wie z. B. Dodecylmercaptan und tert. Dodecylmercaptan, Isooctylthioglycolat und einige Halogenverbindungen wie z. B. Tetrachlorkohlenstoff, Chloroform und Methylenchlorid.

Die Copolymere werden wasserbasierenden Kühlschmiermitteln in Mengen von 0,01 bis 2, vorzugsweise 0,1 bis 0,5 Gew.-%, bezogen auf das fertig formulierte Kühlschmiermittel, zugesetzt.

Die Zusammensetzung der wasserbasierenden Kühlschmierstoffe kann sehr unterschiedlich sein. So enthalten solche Kühlschmierstoffe häufig natürliche paraffinische, naphthenische oder paraffinisch-naphthenische Mineralöle neben weiteren Zusätzen. Ferner können solche Kühlschmierstoffe aus Esterölen, Fettöl-Derivaten, synthetischen Kohlenwasserstoffen, Poly-α-Olefinen wie z.B. Polyisobutenen oder Polybutenen, Polypropylenglykol, Trimethylolpropanester, Neopentylglykolester, Pentaerythritester, Di-(2-ethylhexyl)sebacat, Di-(2-ethylhexyl)adipat, Dibutylphthalat und/oder Estern von Phosphor enthaltenden Säuren bestehen.

Eine weitere Ausführungsform von Kühlschmierstoffen sind wäßrige Lösungen von anorganischen Salzen wie Phosphaten, Boraten, Carbonaten und organischen Rostschutzmitteln wie Aminen, Alkanolaminen und substituierten Alkanolaminen, sowie ihren Umsetzungsprodukten mit anorganischen und organischen Säuren. Solche Säuren umfassen beispielsweise natürliche oder synthetische Carbonsäuren wie Caprylsäure, Ethylhexansäure, Caprinsäure, 2,2,4-Trimethylhexansäure, Benzoesäure, substituierte Benzoesäuren, Dicarbonsäuren mit 6 - 22 C-Atomen, Phosphorsäureester, Bicarbonsäurehalbester oder Dicarbonsäurehalbamide, Zitronensäure, Gluconsäure, Kohlensäure, Phosphorsäure, Polyphosphorsäuren, Borsäure. Weiterhin enthalten Kühlschmierstoffe häufig wasserlösliche Schmierstoffe wie Glykole und Polyglykole sowie Ether oder Ester von Polyglykolen und weitere Zusätze zur Einstellung der erwünschten Eigenschaften.

Wasserbasierende Kühlschmiermittel sind in der deutschen Norm DIN 51385 beschrieben. Auf diese Norm wird hiermit bezug genommen.

Zu diesen Grundmaterialien, die den überwiegenden Anteil der Kühlschmiermittel ausmachen, können weitere funktionelle Zusatzstoffe kommen, wie beispielsweise Zusätze zur Verbesserung der Schmierfähigkeit, Antiverschleißmittel, Korrosionsinhibitoren, Antioxidantien, anionische oder nichtionische Emulgatoren, Lösungsvermittler, Antischaummittel, Biozide und/oder Tenside.

Zur Herstellung eines verwendungsfähigen wasserbasierenden Kühlschmiermittels werden die genannten Grundstoffe, die hier definierten Copolymere und ggf. funktionelle Zusatzstoffe mit Wasser vermischt.

In bevorzugten Ausführungsformen enthalten die Kühlschmiermittel folgende Bestandteile:
1. 0,1 - 2 Gew.-% einer Verbindung der Formel (6) mit R', R" = H oder CH₃
   neutralisiert mit einem kurzkettigen Alkanolamin wie beispielsweise Triethanolamin, 0,01 - 2 Gew.-% des erfindungsgemäßen Copolymeren sowie Wasser ad 100 Gew.-%;
   oder
2. 0,1 bis 2 Gew.-% einer Verbindung der Formel (7) neutralisiert mit einem kurzkettigen Alkanolamin, 0,01 bis 2 Gew.-% des erfindungsgemäßen Copolymeren und Wasser ad 100 Gew.-%;
   oder
3. 0,1 bis 2 Gew.-% einer Verbindung der Formel (8) neutralisiert mit einem kurzkettigen Alkanolamin, 0,01 bis 2 Gew.-% der erfindungsgemäßen Copolymere sowie Wasser ad 100 Gew.-%.

Zu den Zusammensetzungen 1., 2. und 3. kann noch ein Polyalkylenglykol in einer Menge von 5 bis 20 Gew.-% hinzukommen. Dabei handelt es sich um EO/PO-Block- oder Mischpolymerisat, welches Schmiereigenschaften aufweist.

### Beispiele

Im Folgenden wird die Wirksamkeit der erfindungsgemäßverwendeten Copolymere zur Verhinderung der Nebelbildung von wäßrigen Kühlschmiermitteln beispielhaft belegt.

Zur Bestimmung dieser Wirksamkeit wird eine eigens dafür konstruierte Vorrichtung verwendet. Die Vorrichtung umfaßt einen Behälter mit einer Höhe von 15 cm und einem Durchmesser von 9 cm. In diesen Behälter wird das zu prüfende Kühlschmiermittel eingefüllt. Von außen wird über eine Leitung, die in einer Fritte endet, ein Gasstrom (im allgemeinen Luft) in das Kühlschmiermittel eingeblasen. Die Stärke des Gasstroms wird mittels eines Durchflußmessers kontrolliert. Die Fritte, über die der Gasstrom in den Behälter eingeblasen wird, befindet sich ca. 1 cm über dem Behälterboden. 1 cm über der Fritte befindet sich ein Dispergator (Ultra Turrax T 25). Strömt Gas über die Fritte in das Kühlschmiermittel, so entsteht bei eingeschaltetem Dispergator über der Flüssigkeitsoberfläche ein Nebel von Kühlschmiermittel. Das Vorhandensein dieses Nebels wird durch 2 Halogenstrahler sichtbar gemacht, deren Lichtstrahlen so über der Flüssigkeitsoberfläche verlaufen, dass eine Beobachtung der durch den Nebel verursachten Streuung möglich ist.

Bei der Durchführung der Versuche wurde ein nicht additiviertes Kühlschmiermittel in den Behälter eingefüllt, und die Nebelbildung beobachtet. Sodann wurde das erfindungsgemäße Copolymer als 5 %ige wäßrige Lösung zugegeben, bis die Nebelbildung nicht mehr zu beobachten war. Der Verbrauch an Copolymeren bis zum Verschwinden der Nebelbildung ist der angegebene Meßwert.

Es werden Kühlschmierkonzentrate folgender Zusammensetzung verwendet (Angaben in Gew.-%).

**Kühlschmierkonzentrat K1**

| | |
|---|---|
| 6 % | Genapol® 0-050 (C₁₆/C₁₈-Fettalkoholpolyglykolether mit 5 EO) |
| 49,5 % | Hostacor® 4154 (Alkenylbernsteinsäurederivat) |
| 3 % | Tallölfettsäure |
| 37 % | Shell Gravex® (Mineralöl) |
| 4 % | VE-Wasser |
| 0,5 % | Foam Ban® MS 455-3A (Polyglykol-Siloxan-Entschäumer) |

**Kühlschmierkonzentrat K2**

| | |
|---|---|
| 30 % | Hostacor® IT (Verbindung der Formel (8) neutralisiert mit Triethanolamin) |
| 17 % | Triethanolamin |
| 1 % | Genapol® PF 10 (EO-PO-Blockpolymer) |
| 4 % | Butyldiglykol |
| 48 % | VE-Wasser |

**Kühlschmierkonzentrat K3**

| | |
|---|---|
| 45 % | Hostacor® IT |
| 17 % | Triethanolamin |
| 9 % | Genapol® B (EO-PO-Blockpolymer) |
| 1 % | Genapol® PN 30 (EO-PO-Blockpolymer) |
| 5 % | Butyldiglykol |
| 23 % | VE-Wasser |

Die oben genannten Konzentrate werden 3 %ig in Wasser von 20° dH verwendet.

Zusammensetzung der Copolymere (Gew.-%)

| Copolymer | k | VIMA | NVP | AMPS | VIFA | AA | AS | DADMAC |
|---|---|---|---|---|---|---|---|---|
| A1 | 190 | 20 | - | 65 | - | 15 | - | - |
| A2 | | - | 5 | 85 | 5 | 5 | - | - |
| A3 | | 20 | - | 80 | - | - | - | - |
| A4 | | 20 | - | 65 | - | - | 15 | - |
| A5 | 162 | 20 | - | 65 | - | - | - | 15 |
| A6 | 158 | 25 | - | 60 | - | - | - | 15 |
| A7 | 169 | 5 | - | 65 | - | - | - | 30 |
| A8 | 152 | 25 | - | 15 | - | - | - | 60 |

Die Bestimmung des k-Wertes erfolgte nach Fikentscher, Cellulosechemie, 13, (1932), 58.

Die erhaltenen Ergebnisse sind in folgender Tabelle angegeben.

**Tabelle 1**

| Wirksamkeit von Copolymeren, Angaben in Gew.-% Copolymer bezogen auf das Gewicht des Kühlschmiermittels | | | |
|---|---|---|---|
| Wirksamkeit in | | | |
| Additiv | K1 | K2 | K3 |
| A1 | 0,12 | 0,18 | 0,18 |
| A2 | 0,16 | 0,16 | 0,17 |
| A3 | 0,15 | 0,29 | 0,29 |
| A4 | - | 0,28 | 0,29 |
| A5 | 0,14 | 0,14 | 0,12 |
| A6 | 0,13 | 0,13 | 0,11 |
| A7 | 0,1 | 0,14 | 0,16 |
| A8 | 0,11 | 0,12 | 0,16 |
| V1 | 0,16* | 0,16 | 0,18 |

| | | | |
|---|---|---|---|
| V1: Antimisting agent gemäß Example 6 aus EP-A-0 811 677 | | | |
| * nach Zugabe der angeführten Menge setzt eine deutliche Reduzierung der Nebelbildung ein, jedoch nicht in dem Maße wie bei den anderen Messungen. Dies kann auch durch Zugabe weiterer Mengen nicht gesenkt werden. | | | |

### Abkürzungen:

| | |
|---|---|
| VIMA | N-Vinyl-N-methylacetamid |
| NVP | N-Vinylpyrrolidon |
| VIFA | N-Vinylformamid |
| AA | Acrylamid |
| AS | Acrylsäure, -salze |
| DADMAC | Diallyldimethylammoniumchlorid |

Die erfindungsgemäßverwendeten Copolymere erhöhen die Viskosität der mit ihnen additivierten Kühlschmierstoffe nicht oder nur unwesentlich. Sie haben keinen Einfluß auf deren Schaumneigung, Korrosionsschutzeigenschaften oder Schmierwirkung.

Die Scherstabilität der additivierten Kühlschmierstoffe wurde geprüft, indem diese im Ultraturrax bei 10.000 rpm für ca. 10 min unter Kühlung geschert wurden. Nach der Scherung bleibt der Antimisting-Effekt voll erhalten, was zeigt, daß sich die Polymere unter Scherung nicht zersetzen.

Eine Filtrierung der Kühlschmierstoffe durch ein Seitz-Tiefenfilter K300 60 DMR (Porenweite 5 µm, Druckfilterpresse) hat auf deren Antimisting-Eigenschaften ebenfalls keinen Einfluß.

Die Additivierung von Kühlschmierstofien mit den erfindungsgemäßverwendeten Copolymeren kann entweder beim Konzentrat oder beim fertig formulierten Kühlschmierstoff vorgenommen werden. Während der fertig formulierte Kühlschmierstoff immer auf Wasser basiert, kann das Konzentrat auch als ölbasierende Substanz vorliegen, in dem die Copolymere nicht löslich sind. Nur in diesem Fall müssen die erfindungsgemäßverwendeten Copolymere in den bereits wasserverdünnten Kühlschmierstoff eingearbeitet werden.

## Patentansprüche

1. Verwendung von Copolymeren, welche Struktureinheiten enthalten, die sich aus den Verbindungen der Formeln 1 oder 1 b und 2 ableiten worin
R¹ und R² H, C₁-C₄-Alkyl oder unter Einschluß der N-CO-Gruppe einen Ring von 5, 6, 7 oder 8 Ringatomen bilden, der neben der N-CO-Gruppe weitere Heteroatome umfassen kann,
R³ H oder C₁-C₄-Alkyl,
R⁴ einen verzweigten oder unverzweigten C₁-C₆-Alkylenrest und
Y ein Alkalimetall oder Ammonium bedeuten,
in Mengen von 0,01 bis 2 Gew.-% zur Verhinderung der Nebelbildung in wasserbasierenden Kühlschmierstoffen.

2. Verwendung gemäß Anspruch 1, wobei Formel 1 für eine Verbindung der Formel 1a steht.

3. Verwendung gemäß einem oder mehreren der Anspruch 1 und/oder 2, wobei R³ für Wasserstoff steht.

4. Verwendung gemäß einem oder mehreren der Ansprüche 1 bis 3, wobei R⁴ für einen Rest der Formel (3) steht.

5. Verwendung gemäß einem oder mehreren der Ansprüche 1 bis 4, wobei das Molekulargewicht des Copolymeren zwischen 100.000 und 2.000.000 Einheiten liegt.

6. Verwendung gemäß einem oder mehreren der Ansprüche 1 bis 5, worin das Copolymer 2 bis 50 Gew.-% der Struktureinheiten der Formel (1) und 50 bis 98 Gew.-% der Struktureinheiten der Formel (2) enthält.

7. Verwendung gemäß Anspruch 6, worin das Copolymer 20 bis 35 Gew.-% Struktureinheiten der Formel (1) und 65 bis 80 Gew.-% Struktureinheiten der Formel (2) enthält.

8. Verwendung gemäß einem oder mehreren der Ansprüche 1 bis 7, worin das Copolymer bis zu 15 Gew.-% Struktureinheiten abgeleitet aus Verbindungen der Formel (4) und/oder bis zu 60 Gew.-% Struktureinheiten abgeleitet aus Verbindungen der Formel (5) enthält, worin
R⁵ und R⁶ unabhängig voneinander H oder C₁-C₄-Alkyl
R⁷ und R⁸ unabhängig voneinander einen endständig ungesättigten Alkenylrest mit 3 bis 5 C-Atomen,
R⁹ und R¹⁰ unabhängig voneinander C₁-C₄-Alkyl und
X ein Anion bedeuten.

9. Verwendung gemäß einem oder mehreren der Ansprüche 1 bis 8, worin das Copolymer 5 - 20 Gew.-% Struktureinheiten, die sich von der Acrylsäure ableiten, enthält.

## Claims

1. The use of copolymers containing structural units derived from the compounds of the formulae 1 or 1 band 2 in which
R¹and R² are H, C₁-C₄ alkyl or, with inclusion of the N-CO- group, form a ring of 5, 6, 7 or 8 ring atoms which in addition to the N-CO- group may include further heteroatoms,
R³ is H or C₁-C₄ alkyl,
R⁴ is a branched or unbranched C₁-C₆ alkylene radical, and
Y is an alkali metal or ammonium
in amounts of from 0.01 to 2% by weight to prevent misting in water-based cooling lubricants.

2. The use as claimed in claim 1, wherein formula 1 represents a compound of the formula 1 a

3. The use as claimed in one or more of claims 1 and/or 2, wherein R³ is hydrogen.

4. The use as claimed in one or more of claims 1 to 3, wherein R⁴ is a radical of the formula (3)

5. The use as claimed in one or more of claims 1 to 4, wherein the molecular weight of the copolymer is between 100,000 and 2,000,000 units.

6. The use as claimed in one or more of claims 1 to 5, wherein the copolymer contains from 2 to 50% by weight of the structural units of the formula (1) and from 50 to 98% by weight of the structural units of the formula (2).

7. The use as claimed in claim 6, wherein the copolymer contains from 20 to 35% by weight of structural units of the formula (1) and from 65 to 80% by weight of structural units of the formula (2).

8. The use as claimed in one or more of claims 1 to 7, wherein the copolymer contains up to 15% by weight of structural units derived from compounds of the formula (4) and/or up to 60% by weight of structural units derived from compounds of the formula (5) in which
R⁵ and R⁶ independently of one another are H or C₁-C₄ alkyl,
R⁷ and R⁸ independently of one another are a terminally unsaturated alkenyl radical having 3 to 5 carbon atoms,
R⁹ and R¹⁰ independently of one another are C₁-C₄ alkyl, and
X is an anion.

9. The use as claimed in one or more of claims 1 to 8, wherein the copolymer contains 5-20% by weight of structural units derived from acrylic acid.

## Revendications

1. Utilisation de copolymères contenant des motifs structuraux qui dérivent des composés ayant les formules 1 ou 1b et 2 dans lesquels
R¹ et R² sont des atomes d'hydrogène ou des groupes alkyle en C₁-C₄, ou encore, avec inclusion du groupe N-CO, forment un noyau ayant 5, 6, 7 ou 8 atomes nucléaires, qui outre le groupe N-CO peut comprendre d'autres hétéroatomes,
R³ est H ou un groupe alkyle en C₁-C₄,
R⁴ est un groupe alkylène en C₁-C₆ à chaîne droite ou ramifiée, et
Y est un métal alcalin ou l'ammonium,
en des quantités de 0,01 à 2 % en poids, pour empêcher la formation d'un brouillard dans les réfrigérants-lubrifiants à base aqueuse.

2. Utilisation selon la revendication 1, pour laquelle la formule 1 représente un composé de formule la

3. Utilisation selon l'une ou plusieurs des revendications 1 et/ou 2, pour laquelle R³ est un atome d'hydrogène.

4. Utilisation selon l'une ou plusieurs des revendications 1 à 3, pour laquelle R⁴ est un radical de formule (3)

5. Utilisation selon l'une ou plusieurs des revendications 1 à 4, pour laquelle la masse moléculaire du copolymère est comprise entre 100 000 et 2 000 000 d'unités.

6. Utilisation selon l'une ou plusieurs des revendications 1 à 5, pour laquelle le copolymère contient 2 à 50 % en poids des motifs structuraux de formule (1) et 50 à 98 % en poids des motifs structuraux de formule (2).

7. Utilisation selon la revendication 6, pour laquelle le copolymère contient 20 à 35 % en poids de motifs structuraux de formule (1) et 65 à 80 % en poids de motifs structuraux de formule (2).

8. Utilisation selon l'une ou plusieurs des revendications 1 à 7, pour laquelle le copolymère contient jusqu'à 15 % en poids de motifs structuraux qui dérivent de composés de formule (4) et/ou jusqu'à 60 % en poids de motifs structuraux qui dérivent de composés de formule (5) dans lesquels
R⁵ et R⁶ représentent chacun indépendamment de l'autre H ou un groupe alkyle en C₁-C₄,
R⁷ et R⁸ représentent chacun indépendamment de l'autre un résidu alcényle à insaturation terminale ayant 3 à 5 atomes de carbone,
R⁵ et R¹⁰ représentent chacun indépendamment de l'autre un groupe alkyle en C₁-C₄, et
X est un anion.

9. Utilisation selon l'une ou plusieurs des revendications 1 à 8, pour laquelle le copolymère contient 5 à 20 % en poids de motifs structuraux qui dérivent de l'acide acrylique.
